# EUROPÄISCHE PATENTSCHRIFT

(11) **EP 0 896 073 B1**
(45) Veröffentlichungstag und Bekanntmachung des Hinweises auf die Patenterteilung: **10.09.2003**
(21) Anmeldenummer: 98113380.4
(22) Anmeldetag: 17.07.1998
(51) Int. Cl.: C23C 4/04, C23C 4/12

(54) **Beschichtung einer Zylinderlauffläche einer Hubkolbenmaschine**
Coating for cylinder friction surface part of a piston engine
Revêtement pour partie d'usure d'un cylindre d'un moteur à pistons

(30) Priorität: 01.08.1997 DE 19733205
(43) Veröffentlichungstag der Anmeldung: 10.02.1999
(73) Patentinhaber: DaimlerChrysler AG, 70567 Stuttgart (DE)
(72) Erfinder: Gasthuber, Herbert, 89075 Ulm (DE); Haug, Tilmann, Dr., 88690 Uhldingen-Mühlhof (DE); Heuberger, Axel, 72218 Wildberg (DE); Izquierdo, Patrick, 89073 Ulm (DE); Pfeffinger, Harald, 75233 Tiefenbronn (DE); Pröfrock, Helmut, 71397 Leutenbach (DE); Reichle, Wolfgang, 73252 Lenningen (DE); Rückert, Franz, Dr., 73760 Ostfildern (DE); Stocker, Peter, 71560 Sulzbach (DE); Voit, Michael, 71686 Remseck (DE)

(56) Entgegenhaltungen:
- WO-A-97/13884
- US-A- 4 707 379
- PATENT ABSTRACTS OF JAPAN vol. 006, no. 054 (C-097), 9. April 1982 & JP 56 166368 A (TOYOTA MOTOR CORP), 21. Dezember 1981
- PATENT ABSTRACTS OF JAPAN vol. 009, no. 088 (C-276), 17. April 1985 & JP 59 219468 A (TEIKOKU PISTON RING KK), 10. Dezember 1984
- PATENT ABSTRACTS OF JAPAN vol. 005, no. 178 (C-078), 14. November 1981 & JP 56 102546 A (TOYOTA MOTOR CORP), 17. August 1981
- PATENT ABSTRACTS OF JAPAN vol. 095, no. 002, 31. März 1995 & JP 06 330274 A (NIPPON STEEL CORP), 29. November 1994
- PATENT ABSTRACTS OF JAPAN vol. 007, no. 155 (C-175), 7. Juli 1983 & JP 58 064371 A (HONDA GIKEN KOGYO KK), 16. April 1983
- PATENT ABSTRACTS OF JAPAN vol. 018, no. 108 (M-1564), 22. Februar 1994 & JP 05 305492 A (SHOWA ALUM CORP), 19. November 1993

## Beschreibung

Die Erfindung betrifft eine Beschichtung einer Zylinderlauffläche einer Hubkolbenmaschine mit einem Aluminium/Silizium-Verbundwerkstoff sowie ein Verfahren zur Herstellung der Beschichtung, wie beides in der Industrie verwendet wird.

Im Automobilbau werden zur Zeit nach und nach die meisten der heute noch dominierenden Graugußkurbelgehäuse von Hubkolbenmaschinen - ihr Anteil lag 1994 in Deutschland noch bei beherrschenden 96%, europaweit bei 82%- durch solche aus Leichtmetallen verdrängt, um das Kraftfahrzeuggesamtgewicht zu verringern und damit die Kraftstoffausnützung zu verbessern. Zur Herstellung von Kurbelgehäusen aus Leichtmetall wird sich aus wirtschaftlichen und technischen Gründen zunächst das Druckgießen von niedrig legiertem Aluminium wie AlSi10 qualifizieren. Solche Legierungen zeigen im Gegensatz zum im Motorenbau etablierten aber erheblich aufwendigeren atmosphärischen Guß von übereutektischen Aluminium-Silizium-Legierungen wie Alusil (Al-Si17) ein unbefriedigendes Reibungs- und Verschleißverhalten im Kontakt mit Aluminium-Kolben und Kolbenringen und sind daher als Reibpartner ungeeignet.

Daher kann für künftige Motoren auf das Eingießen von tribologisch geeigneten Buchsen aus Grauguß oder übereutektischem Aluminium-Silizium nicht verzichtet werden. Zur Herstellung dieser Buchsen werden z. B. nach DE 43 28 619 C2 oder DE 44 38 550 A1 Rohlinge im bekannten Ospray-Verfahren hergestellt und nachträglich mechanisch kompaktiert. Ein leicht abweichender Weg stellt EP 0 411 577 B1 dar, wonach eine übereutektische Legierung im geschmolzenen Zustand aus einer ersten Düse und zugleich feste Siliziumteilchen aus einer weiteren Düse auf eine Trägervorrichtung versprüht werden und dort zu einem Block erstarren. Die halbfertige Buchse wird vor dem Gießen erst in die Gießform eingelegt und dann mit flüssigem Aluminium umgossen. Die typische Wandstärke solcher Büchsen liegt bei 2 bis 3 mm. Anschließend wird das Innere der Laufbüchse grob- und feingedreht, gehont und freigelegt. Diese Lösung ist mit konstruktiven, fertigungstechnischen und nicht zuletzt wirtschaftlichen Nachteilen wie begrenzte Haftung der AlSi10-Schmelze an der Buchsenoberfläche, aufwendige Handhabung und hoher Preis verbunden. Darüberhinaus beeinflußt die Buchsenwandstärke den minimalen Zylinderabstand. Die Stegbreite soll, insbesondere bei zukünftigen Motoren kleiner Bauart, so gering wie möglich sein, weil sie die Mindestaußenabmessungen des Motors mitbestimmt.

Das thermische Spritzen bietet weitere Möglichkeiten, verschleißfeste Beschichtungen auf die Zylinderlaufwand der Kurbelgehäuse aufzubringen. Das Grundprinzip des thermischen Spritzens besteht darin, daß ein schmelzbarer bzw. teilschmelzbarer Werkstoff in einem Hochgeschwindigkeit-Heißgasstrahl zu kleinen Spritztröpfchen aufgeschmolzen und in Richtung der zu beschichtetenden Fläche beschleunigt wird (DIN 32530). Beim Aufprallen erstarren die Spritztröpfchen auf der relativ kalt gebliebenen Metalloberfläche und bilden Lage für Lage eine Schicht. Vorteil dieser Beschichtungstechnik gegenüber der E-lektroabscheidung, chemischen oder physikalischen Gasphasenabscheidung ist die hohe Auftragsrate, die es ermöglicht, eine Zylinderbohrung in wenigen Minuten wirtschaftlich zu beschichten. Die Verfahren des thermischen Spritzens unterscheiden sich nach der Erzeugungsart und den Eigenschaften des Hochgeschwindigkeit-Heißgasstrahles.

Die Aufgabe der Erfindung ist es, eine Beschichtung für Zylinderlaufflächen zu entwickeln, die in hoher Qualität einfach und billig hergestellt werden kann. Des weiteren ist es Aufgabe der Erfindung, ein Verfahren anzugeben, mit dem entsprechende Beschichtungen aufgetragen werden können.

Die Aufgabe wird erfindungsgemäß hinsichtlich der Beschichtung mit den Merkmalen des Anspruchs 1 und bzgl. des Verfahrens mit den Verfahrensschritten des Anspruchs 4 gelöst.

Durch die Erfindung kann nach dem eigentlichen Druckgußvorgang die Zylinderlauffläche eines druckgegossenen Motorblocks, der vorzugsweise auf der Basis von Eisen oder Leichtmetallen - insbesondere Aluminium und Magnesium - anhand eines thermischen Spritzverfahrens direkt mit einer verschleißfesten Beschichtung aus Aluminium und Silizium beschichtet werden, wodurch die bislang übliche und aufwendige Laufbuchsenlösung ersetzt ist. Ein weiterer Vorteil ist, daß die Dicke der eigentlichen, tribologischen Laufschicht auf dem tribologisch nicht lauffähigen, aber gut zu gießenden und zu bearbeitenden Kurbelgehäuse erheblich reduziert wird. Sie beträgt mit 0,1 bis 0,2 mm weniger als 1/10 der heute üblichen Büchsenwandstärke und bietet daher die Möglichkeit, deutlich kompaktere Motoren zu bauen.

Zur Herstellung der verschleißfesten Aluminium-Silizium-Beschichtung wird insbesondere das Plasmaspritzen verwendet, denn mit diesem Nichtgleichgewichtsverfahren lassen sich auch Gefügestrukturen bilden, die sonst metallurgisch nicht darstellbar sind. Wegen der hohen Energiedichte und der großen Parametervielzahl des Verfahrens können z. B. nahezu definiert Oxide in dem Schichtgefüge der Beschichtung gebildet werden, die einen wesentlichen Beitrag zur Verschleißbeständigkeit der Schichten tragen. Durch die Verwendung von agglomerierten Spritzpulvern lassen sich zudem beliebige Fremdmaterialien der Schicht beifügen, auch solche mit sich deutlich von der Aluminium-Legierung unterscheidenden Schmelzpunkten wie Hartmetalloder Keramikpartikel aber auch Trockenschmierstoffe. Von besonderem Vorteil ist auch, daß die erfindungsgemäßen Beschichtung ohne Veränderung der heute installierten Fertigungseinrichtungen in die Serie zu integrieren, wodurch die kostenspielige Fertigung und Handhabung der Zylinderlaufbuchsen entfallen und erhebliche Mengen an Material eingespart werden. Dafür muß die Auftragung der Beschichtung bei hohen Auftragsraten in besonders kurzen Taktzeiten erfolgen.

Des weiteren kann die Beschichtung auch sehr formgenau auf die Zylinderlaufwand des Kurbelgehäuses aufgebracht und dabei eine feine Oberflächengüte eingestellt werden, wodurch aufwendige Nachbearbeitungsschritte wie Vordrehen und auch Feindrehen entfallen und somit die Fertigungskosten deutlich zu reduzieren.

Durch die Verwendung von speziellen Aluminium/Silizium-Spritzpulvern für die Herstellung der Beschichtung im atmosphärischen, thermischen Spritzverfahren entsteht während der lagenartigen Schichtbildung ein heterogene Schichtgefüge aus Aluminium-Mischkristall, Silizium-Ausscheidungen bzw. -Partikeln, intermetallischen ?hasen wie Al₂Cu und Mg₂Si und extrem fein verteilten Oxiden, wobei die Bildung und die Verteilung der Oxide ausschließlich auf die Nichtgleichgewichtseigenschaften der atmosphärischen, thermischen Spritzverfahren zurückzuführen ist. Durch die fein verteilten Oxide weist die Beschichtung außergewöhnlich gute verschleißfestigkeit auf.

Zur Herstellung der verschleißbeständigen Aluminium/Silizium-Bechichtung durch atmosphärisches thermisches Spritzen wird aufgrund der guten Aufschmelzung der Spritzpartikel, deren guter Haftung auf dem Substrat und der mäßigen Wärmeübertragung ins Bauteil das atmosphärische Plasmaspritzen bevorzugt.

Besondere Ausgestaltungen der Erfindung sind den Unteransprüchen entnehmbar. Im übrigen wird die Erfindung anhand von Beispielen und in den Figuren dargestellten Ausführungsbeispielen nähers erläutert. Dabei zeigt
- Fig. 1: ein Schliffaufnahme der sphärischen Spritzpartikel aus der Legierung A und
- Fig. 2: Rasterelektronenmikroskopaufnahme einer plasmagespritzten Schicht

Um die in den Figuren 1 und 2 dargestellten Schichten herzustellen, wurden Spritzpulver aus Aluminium/Silizium-Legierungen bzw. Aluminium/Silizium-Verbundwerkstoffen entwickelt. Neben der Optimierung der Zusammensetzung wurde bei den Spritzpulvern Wert auf die Form der einzelnen Spritzpulverpartikel, die Pulverkornverteilung und das Fließverhalten der Spritzpulver gelegt. Als Spritzpulver wurden beispielhaft zwei Aluminium/Silizium-Legierungssyteme gewählt, wobei eine Legierung A (siehe Figur 1) für das Zusammenwirken mit insbesondere Eisenbeschichteten Kolben und eine Legierung B (siehe Figur 2) vorzugsweise für unbeschichtete Kolben eingesetzt wird.

Beispiele für Legierungen werden in den nachfolgenden Beispielen angegeben, wobei die Zahlenangaben den Gehalt in Gewichtsprozent bedeuten:

### Beispiel 1

Die Legierung A ist wie folgt zusammengesetzt: Die vier Legierungen C, D, E, und F sind folgendermaßen zusammengesetzt, wobei die Zahlenangaben den Gehalt in Gewichtsprozent bedeuten:
Silizium 23,0 bis 40,0%, vorzugsweise etwa 25%
Magnesium 0,8 bis 2,0%, vorzugsweise etwa 1,2%
Kupfer maximal 4,5%, vorzugsweise etwa 3,9%
Zirkon maximal 0,6%
Eisen maximal 0,25%
Mangan, Nickel und Zink maximal jeweils 0,01%
Rest Aluminium.

### Beispiel 2

Die Legierung B unterscheidet sich von Legierung A durch einen etwas höheren Gehalt an Eisen und Nickel, die etwas höher sind:
Silizium 23,0 bis 40,0%, vorzugsweise etwa 25%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Kupfer maximal 4,5%, vorzugsweise etwa 3,9%
Zirkon maximal 0,6%
Mangan, Nickel und Zink maximal jeweils 0,01%
Rest Aluminium.

### Beispiel 3

Legierung C:
Silizium 0 bis 11,8%, vorzugsweise etwa 9%
Magnesium 0,8 bis 2,0%, vorzugsweise etwa 1,2%
Kupfer maximal 4,5%, vorzugsweise etwa 3,9%
Zirkon maximal 0,6%
Eisen maximal 0,25%
Mangan, Nickel und Zink maximal jeweils 0,01%
Rest Aluminium.

### Beispiel 4

Legierung D:
Silizium 0 bis 11,8%, vorzugsweise etwa 9%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Kupfer maximal 4,5%, vorzugsweise etwa 3,9%
Zirkon maximal 0,6%
Mangan, Nickel und Zink maximal jeweils 0,01%
Rest Aluminium.

### Beispiel 5

Legierung E:
Silizium 11,8 bis 40%, vorzugsweise etwa 17%
Magnesium 0,8 bis 2,0%, vorzugsweise etwa 1,2%
Kupfer maximal 4,5%, vorzugsweise etwa 3,9%
Zirkon maximal 0,6%
Eisen maximal 0,25%
Mangan, Nickel und Zink maximal jeweils 0,01%
Rest Aluminium oder

### Beispiel 6

Legierung F:
Silizium 11,8 bis 40%, vorzugsweise etwa 17%
Nickel 1,0 bis 5,0%, vorzugsweise etwa 4%
Eisen 1,0 bis 1,4%, vorzugsweise etwa 1,2%
Magnesium 0,8 bis 2,0%, vorzugsweise etwa 1,2%
Kupfer maximal 4,5%, vorzugsweise etwa 3,9%
Zirkon maximal 0,6%
Mangan, Nickel und Zink maximal jeweils 0,01%
Rest Aluminium.

In Figur 1 ist eine Schliffaufnahme der sphärischen Spritzpartikel aus der Legierung A dargestellt, aus der die Aluminium-Mischkristallstruktur und die Si-Primärauscheidungen deutlich ersichtlich sind.

In Figur 2 ist eine Rasterelektronenmikroskopaufnahme einer plasmagespritzten Schicht abgebildet, die mit dem Spritzpulver der Legierung A hergestellt wurde. Der Schliff wurde geätzt, um den Aluminium-Mischkristall anzugreifen und somit die Gefügestruktur zu verdeutlichen. Neben den Silizium-Primärausscheidungen besteht das Gefüge aus primären Aluminiummischkristalldendriten, bei denen die Dendritenarme von eutektischem Silizium umhüllt sind. Die Größe der Dendritenarme schwankt sehr, so daß sie nur bedingt aufgelöst werden können. Die Schwankungen in der Feinheit des vorliegenden Gefüges kommt zum einen von den Schwankungen in Temperatur und Geschwindigkeit einzelner Schmelztropfen und zum anderen von der unterschiedlichen Keimbildung bei der Erstarrung verschiedener Schmelztropfen. Ein solch feines Gefüge kennzeichnet thermisch gespritzten Schichten gegenüber den Gefügestrukturen, die über pulvermetallischen Routen erlangt werden und ist für die gute Verschleißbeständigkeit dieser Schichten verantwortlich.

Um den Anteil an groben Si-Partikeln in der Schicht zu erhöhen, wurden Aluminium/Silizium-Verbundpulver entwickelt. Die agglomerierten Verbundpulver bestehen aus feinen Silizium-Partikeln und feinen, metallischen Partikeln einer Aluminium-Silizium-Legierung, die miteinander anhand von anorganischen oder organischen Bindern gebunden sind, wobei der Anteil an Silizium-Partikeln 5 bis 50% und der Anteil an Legierungspartikeln 50 bis 95% beträgt. Die Silizium-Partikel haben eine mittlere Korngröße von 0,1 bis 10,0 µm, vorzugsweise etwa 5µm. Die metallischen Partikel haben eine mittlere Partikelgröße von 0,1 bis 50,0 µm, vorzugsweise etwa 5µm und bestehen aus beiden alternativ einsetztbaren untereutektischen Legierungen C oder D, oder aus beiden alternativ einsetztbaren übereutekiischen Legierungen E oder F. Durch die Verwendung von übereutektischen Legierungspartikeln wird der Anteil an Aluminium-Mischkristall im Schichtgefüge beibehalten, während die Bildung des Aluminium-Mischkristalls im Schichtgefüge durch die Verwendung von untereutektischen Aluminium/Silizium-Partikeln unterdrückt wird.

Die erfindungsgemäße Beschichtung einer Zylinderlauffläche bzw. -bohrung setzt voraus, daß das Gießen des Leichmetallblocks auf die übliche Weise im Druckgußverfahren erfolgt, aber ohne die in die Gußform eingelegten Zylinderlaufbuchsen. Das Innere der Zylinderlaufbohrung des Kurbelgehäuses wird dann in einem Arbeitsgang grob vorgedreht, um die erforderlichen Form- und Lagetoleranzen zu gewährleisten. Anschließend wird die Aluminium-Silizium Schicht aufgebracht. Der Beschichtungsvorgang kann entweder in der Form durchgeführt werden, daß in die Bohrung ein geeigneter, kommerziell erhältlicher, um der Mittelachse der Zylinderbohrung rotierender Innenbrenner eingeführt und axial bewegt wird, oder ein nichtdrehender Brenner in der Zylinderbohrung des rotierenden Kurbelgehäuses eingeführt und entlang der Mittelachse der Zylinderbohrung geführt wird, um die Schicht im nahezu rechten Winkel auf die Zylinderlaufwand aufzuspritzen. Letzteres ist verfahrenstechnisch einfacher und sicherer, denn die Zuführung der notwendigen Medien wie elektrischer Energie, Kühlwasser, Primär- und Sekundärgas und Spritzpulver durch ein rotierendes Aggregat ist problematisch.

## Patentansprüche

1. Beschichtung einer Zylinderlauffläche einer Hubkolbenmaschine mit einem Aluminium/Silizium-Verbundwerkstoff,
**dadurch gekennzeichnet,**
**daß** das heterogene Schichtgefüge aus einem Aluminium-Mischkristall, eingebetteten Silizium-Partikeln oder Silizium-Primärausscheidungen oder sowohl eingebetteten Silizium-Partikeln als auch Silizium-Primärausscheidungen, intermetallischen Phasen wie Al₂Cu und Mg₂Si und Oxiden besteht, daß die mittlere Größe der eingebetteten Silizium-Partikeln bzw. Silizium-Primärausscheidungen kleiner als 10 um ist und daß die mittlere Größe der Oxide kleiner als 5 µm ist.

2. Beschichtung nach Anspruch 1,
**dadurch gekennzeichnet,**
**daß** entweder eingebettete Silizium-Partikel oder sowohl eingebettete Silizium-Partikel als auch Silizium-Primärausscheidungen vorliegen.

3. Beschichtung nach Anspruch 1,
**dadurch gekennzeichnet,**
**daß** sie ferner eine übereutektische Aluminium/Silizium-Legierung aufweist und dass Silizium-Primärausscheidungen vorliegen.

4. Verfahren zur Herstellung einer Beschichtung nach einem der Ansprüche 1 bis 3,
**dadurch gekennzeichnet,**
**daß** die Beschichtung mit einem thermischen, insbesondere mit einem atmosphärischen Plasmaspritzverfahren hergestellt wird, und daß durch die Einstellung der geeigneten Spritzparameter Oxide gebildet werden.

5. Verfahren nach Anspruch 4,
**dadurch gekennzeichnet,**
**daß** für eine Legierung A ein Ausgangsspritzwerkstoff gemäß der folgenden Zusammensetzung gewählt wird, wobei die Zahlenangaben den Gehalt in Gewichtsprozent bedeuten:
Silizium 23,0 bis 40,0%, vorzugsweise etwa 25%
Magnesium 0,8 bis 2;0%, vorzugsweise etwa 1,2%
Kupfer maximal 4,5%, vorzugsweise etwa 3,9%
Zirkon maximal 0,6%
Eisen maximal 0,25%
Mangan, Nickel und Zink maximal jeweils 0,01%
Rest Aluminium.

6. Verfahren nach Anspruch 4,
**dadurch gekennzeichnet,**
**daß** für eine Legierung B ein Ausgangsspritzwerkstoff gemäß der folgenden Zusammensetzung verwendet wird, wobei die Zahlenangaben den Gehalt in Gewichtsprozent bedeuten:
Silizium 23,0 bis 40,0%, vorzugsweise etwa 25%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Kupfer maximal 4,5%, vorzugsweise etwa 3,9%
Zirkon maximal 0,6%
Mangan und Zink maximal jeweils 0,01%
Rest Aluminium.

7. Verfahren nach Anspruch 4,
**dadurch gekennzeichnet,**
**daß** als Ausgangsspritzwerkstoff ein agglomeriertes Verbundpulver eingesetzt wird, der aus feinen Silizium-Partikeln und feinen, metallischen Partikeln besteht, die miteinander durch anorganische oder organische Binder gebunden sind, wobei der Anteil an Silizium-Partikeln 5 bis 50% und der Anteil an Legierungspartikeln 50 bis 95% beträgt, die Silizium-Partikel eine mittlere Korngröße von 0,1 bis 10,0 µm, vorzugsweise etwa 5µm haben, die metallischen Partikel eine mittlere Korngröße von 0,1 bis 50,0 µm, vorzugsweise etwa 5µm haben und daß für die metallischen Partikel als Ausgangsspritzwerkstoff eine Legierung C der nachfolgenden Zusammensetzung verwendet wird, wobei die Zahlenangaben den Gehalt in Gewichtsprozent bedeuten:
Silizium 0 bis 11,8%, vorzugsweise etwa 9%
Magnesium 0,8 bis 2;0%, vorzugsweise etwa 1,2%
Kupfer maximal 4,5%, vorzugsweise etwa 3,9%
Zirkon maximal 0,6%
Eisen maximal 0,25%
Mangan, Nickel und Zink maximal jeweils 0,01%
Rest Aluminium.

8. Verfahren nach Anspruch 4,
**dadurch gekennzeichnet,**
**daß** als Ausgangsspritzwerkstoff ein agglomeriertes Verbundpulver eingesetzt wird, der aus feinen Silizium-Partikeln und feinen, metallischen Partikeln besteht, die miteinander anorganische oder organische Binder gebunden sind, wobei der Anteil an Silizium-Partikeln 5 bis 50% und der Anteil an Legierungspartikeln 50 bis 95% beträgt, die Silizium-Partikel eine mittlere Korngröße von 0,1 bis 10,0 µm, vorzugsweise etwa 5µm haben, die metallischen Partikel eine mittlere Korngröße von 0,1 bis 50,0 µm, vorzugsweise etwa 5µm haben und daß für die metallischen Partikel als Ausgangsspritzwerkstoff eine Legierung D der nachfolgenden Zusammensetzung verwendet wird, wobei die Zahlenangaben den Gehalt in Gewichtsprozent bedeuten:
Silizium 0 bis 11,8%, vorzugsweise etwa 9%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Kupfer maximal 4,5%, vorzugsweise etwa 3,9%
Zirkon maximal 0,6%
Mangan und Zink maximal jeweils 0,01%
Rest Aluminium.

9. Verfahren nach Anspruch 4,
**dadurch gekennzeichnet,**
**daß** als Ausgangsspritzwerkstoff ein agglomeriertes Verbundpulver eingesetzt wird, das aus feinen Silizium-Partikeln und feinen, metallischen Partikeln, die miteinander anhand von anorganischen oder organischen Bindern gebunden sind, bestehen, wobei der Anteil an Silizium-Partikeln 5 bis 50% und der Anteil an Legierungspartikeln 50 bis 95% beträgt, wobei die Silizium-Partikel eine mittlere Korngröße von 0,1 bis 10,0 µm, vorzugsweise etwa 5µm haben und wobei die metallischen Partikel eine mittlere Partikelgröße von 0,1 bis 50,0 µm, vorzugsweise etwa 5µm haben und daß für die metallischen Partikel als Ausgangsspritzwerkstoff eine Legierung E mit der nachfolgenden Zusammensetzung verwendet wird, wobei die Zahlenangaben den Gehalt in Gewichtsprozent bedeuten:
Silizium 11,8 bis 40%, vorzugsweise etwa 17%
Magnesium 0,8 bis 2;0%, vorzugsweise etwa 1,2%
Kupfer maximal 4,5%. Vorzugsweise etwa 3,9%
Zirkon maximal 0,6%
Eisen maximal 0,25%
Mangan, Nickel und Zink maximal jeweils 0,01%
Rest Aluminium.

10. Verfahren nach Anspruch 4,
**dadurch gekennzeichnet,**
**daß** als Ausgangsspritzwerkstoff ein agglomeriertes Verbundpulver eingesetzt wird, das aus feinen Silizium-Partikeln und feinen, metallischen Partikeln, die miteinander anhand von anorganischen oder organischen Bindern gebunden sind, bestehen, wobei der Anteil an Silizium-Partikeln 5 bis 50% und der Anteil an Legierungspartikeln 50 bis 95% beträgt, wobei die Silizium-Partikel eine mittlere Korngröße von 0,1 bis 10,0 µm, vorzugsweise etwa 5µm haben und wobei die metallischen Partikel eine mittlere Partikelgröße von 0,1 bis 50,0 µm, vorzugsweise etwa 5µm haben und daß für die metallischen Partikel als Ausgangsspritzwerkstoff eine Legierung F mit der nachfolgenden Zusammensetzung verwendet wird, wobei die Zahlenangaben den Gehalt in Gewichtsprozent bedeuten:
Silizium 11,8 bis 40%, vorzugsweise etwa 17%
Nickel 1,0 bis 5,0%, vorzugsweise etwa 4%
Eisen 1,0 bis 1,4%, vorzugsweise etwa 1,2%
Magnesium 0,8 bis 2;0%, vorzugsweise etwa 1,2%
Kupfer maximal 4,5%, vorzugsweise etwa 3,9%
Zirkon maximal 0,6%
Mangan und Zink maximal jeweils 0,01%
Rest Aluminium.

11. Verfahren nach mindestens einem der Ansprüche 4 bis 10,
**dadurch gekennzeichnet,**
**daß** ein um die Mittelachse einer Zylinderbohrung rotierender Innenbrenner, der auf einem rotierenden Aggregat aufgebaut ist, in die Zylinderbohrung eingeführt und axial bewegt wird, und daß die Beschichtung auf die Zylinderwand aufgespritzt wird.

12. Verfahren nach mindestens einem der Ansprüche 4 bis 10,
**dadurch gekennzeichnet,**
**daß** ein Innenbrenner in die Zylinderbohrung des rotierenden Kurbelgehäuses eingeführt und entlang der Mittelachse der Zylinderbohrung axial bewegt wird, und daß die Beschichtung auf die Zylinderwand aufgespritzt wird.

## Claims

1. Coating for a cylinder working surface of a reciprocating-piston internal combustion engine, comprising an aluminium/silicon composite material,
**characterised in that**
the heterogeneous layered structure consists of an aluminium mixed crystal, embedded silicon particles or silicon primary precipitates or both embedded silicon particles as well as silicon primary precipitates, intermetallic phases such as Al₂Cu and Mg₂Si and oxides and the average size of the embedded silicon particles or silicon primary precipitates is less than 10 µm and the average size of the oxides is less than 5 µm.

2. Coating as claimed in claim 1,
**characterised in that**
either embedded silicon particles or both embedded silicon particles and silicon primary precipitates are present.

3. Coating as claimed in claim 1,
**characterised in that**
it additionally contains a hyper-eutectic aluminium/silicon alloy and silicon primary precipitates are present.

4. Method of producing a coating as claimed in one of claims 1 to 3,
**characterised in that**
the coating is produced by a thermal, in particular an atmospheric plasma spraying process and the relevant spray parameters are adjusted to produce oxides.

5. Method as claimed in claim 4,
**characterised in that**
for an alloy A, an initial spray material is selected on the basis of the following composition, the specified figures expressing content as a percentage by weight:
silicon 23.0 to 40.0%, preferably approximately 25%
magnesium 0.8 to 2.0%, preferably approximately 1.2%
copper maximum 4.5%, preferably approximately 3.9%
zirconium maximum 0.6%
iron maximum 0.25%
manganese, nickel and zinc, maximum 0.01% respectively
remainder aluminium.

6. Method as claimed in claim 4,
**characterised in that**
for an alloy B, an initial spray material is selected on the basis of the following composition, the specified figures expressing content as a percentage by weight:
silicon 23.0 to 40.0%, preferably approximately 25%
nickel 1.0 to 5.0%, preferably approximately 4%
iron 1.0 to 1.4%, preferably approximately 1.2%
magnesium 0.8 to 2.0%, preferably approximately 1.2%
copper maximum 4.5%, preferably approximately 3.9%
zirconium maximum 0.6%
manganese and zinc, maximum 0.01% respectively
remainder aluminium.

7. Method as claimed in claim 4,
**characterised in that**
an agglomerated composite powder is used as the initial spray material, consisting of fine silicon particles and fine metallic particles, which are bonded to one another by inorganic or organic binders, in which the proportion of silicon particles is between 5 and 50% and the proportion of alloy particles is 50 to 95%, the silicon particles have a mean grain size of from 0.1 to 10.0 µm, preferably approximately 5 µm, the metallic particles have a mean grain size of from 0.1 to 50.0 µm, preferably approximately 5 µm, and an alloy C based on the following composition is selected as the initial spray material for the metallic particles, the specified figures expressing content as a percentage by weight:
silicon 0 to 11.8%, preferably approximately 9%
magnesium 0.8 to 2.0%, preferably approximately 1.2%
copper maximum 4.5%, preferably approximately 3.9%
zirconium maximum 0.6%
iron maximum 0.25%
manganese, nickel and zinc, maximum 0.01% respectively
remainder aluminium.

8. Method as claimed in claim 4
**characterised in that**
an agglomerated composite powder is used as the initial spray material, consisting of fine silicon particles and fine metallic particles, which are bonded to one another by inorganic or organic binders, in which the proportion of silicon particles is 5 to 50% and the proportion of alloy particles is 50 to 95%, the silicon particles have a mean grain size of from 0.1 to 10.0 µm, preferably approximately 5 µm, the metallic particles have a mean grain size of from 0.1 to 50.0 µm, preferably approximately 5 µm, and an alloy D based on the following composition is selected as the initial spray material for the metallic particles, the specified figures expressing content being as a percentage by weight:
silicon 0 to 11.8%, preferably approximately 9%
nickel 1.0 to 5.0%, preferably approximately 4%
iron 1.0 to 1.4%, preferably approximately 1.2%
magnesium 0.8 to 2.0%, preferably approximately 1.2%
copper maximum 4.5%, preferably approximately 3.9%
zirconium maximum 0.6%
manganese and zinc, maximum 0.01% respectively
remainder aluminium.

9. Method as claimed in claim 4
**characterised in that**
an agglomerated composite powder is used as the initial spray material, consisting of fine silicon particles and fine metallic particles, which are bonded to one another by inorganic or organic binders, in which the proportion of silicon particles is 5 to 50% and the proportion of alloy particles is 50 to 95%, in which the silicon particles have a mean grain size of from 0.1 to 10.0 µm, preferably approximately 5 µm, and the metallic particles have a mean particle size of from 0.1 to 50.0 µm, preferably approximately 5 µm, and an alloy E based on the following composition is selected as the initial spray material for the metallic particles, the specified figures expression content as a percentage by weight:
silicon 11.8 to 40%, preferably approximately 17%
magnesium 0.8 to 2.0%,preferably approximately 1.2%
copper maximum 4.5%, preferably approximately 3.9%
zirconium maximum 0.6%
iron maximum 0.25%
manganese, nickel and zinc, maximum 0.01% respectively
remainder aluminium.

10. Method as claimed in claim 4
**characterised in that**
an agglomerated composite powder is used as the initial spray material, consisting of fine silicon particles and fine metallic particles, which are bonded to one another by inorganic or organic binders, in which the proportion of silicon particles is 5 to 50% and the proportion of alloy particles is 50 to 95%, the silicon particles have a mean grain size of from 0.1 to 10.0 µm, preferably approximately 5 µm, and the metallic particles have a mean particle size of from 0.1 to 50.0 µm, preferably approximately 5 µm, and an alloy F based on the following composition is selected as the initial spray material for the metallic particles, the specified figures expressing content as a percentage by weight:
silicon 11.8 to 40%, preferably approximately 17%
nickel 1.0 to 5.0%, preferably approximately 4%
iron 1.0 to 1.4%, preferably approximately 1.2%
magnesium 0.8 to 2.0%, preferably approximately 1.2%
copper maximum 4.5%, preferably approximately 3.9%
zirconium maximum 0.6%
manganese and zinc, maximum 0.01% respectively
remainder aluminium.

11. Method as claimed in at least one of claims 4 to 10,
**characterised in that**
an internal burner rotating about a central axis of a cylinder bore, mounted on a rotating unit, is introduced into the cylinder bore and axially displaced and the coating is sprayed onto the cylinder wall.

12. Method as claimed in at least one of claims 4 to 10,
**characterised in that**
an internal burner is introduced into the cylinder bore of the rotating crankcase and axially displaced along the central axis of the cylinder bore and the coating is sprayed onto the cylinder wall.

## Revendications

1. Revêtement d'une surface de courbe d'une machine à piston alternatif avec un matériau compound d'aluminium/silicium, **caractérisé en ce que** l'architecture foliaire hétérogène est constituée d'un cristal mixte d'aluminium, de particules de silicium incorporées ou de dépôts primaires de silicium ou aussi bien de particules de silicium incorporées que de dépôts primaires de silicium, de phases intermétalliques comme Al₂Cu et Mg₂Si et d'oxydes, que la taille moyenne des particules de silicium incorporées ou dépôts primaires de silicium est inférieure à 10 µm et que la taille moyenne des oxydes est inférieure à 5 µm.

2. Revêtement selon la revendication 1, **caractérisé en ce que** soit les particules de silicium incorporées, soit et les particules de silicium incorporées et les dépôts primaires de silicium, sont présents.

3. Revêtement selon la revendication 1, **caractérisé en ce qu'**il présente en outre un alliage super eutectique d'aluminium/silicium et que des dépôts primaires de silicium sont présents.

4. Procédé de fabrication d'un revêtement selon l'une quelconque des revendications 1 à 3, **caractérisé en ce que** le revêtement est fabriqué avec un procédé de projection thermique, en particulier un procédé de projection au plasma atmosphérique, et que des oxydes se forment grâce au réglage des paramètres appropriés de projection.

5. Procédé selon la revendication 4, **caractérisé en ce que** l'on choisit, pour un alliage A, un matériau de projection de départ selon la composition suivante, où les indications chiffrées représentent la teneur en pour cent en poids :
silicium 23,0 à 40,0 %, de préférence environ 25 %
magnésium 0,8 à 2,0 %, de préférence environ 1,2 %
cuivre au maximum 4,5 %, de préférence environ 3,9 %
zircon au maximum 0,6 %
fer au maximum 0,25 %
manganèse, nickel et zinc au maximum 0,01 % chacun reste : aluminium.

6. Procédé selon la revendication 4, **caractérisé en ce que** l'on choisit, pour un alliage B, un matériau de projection de départ selon la composition suivante, où les indications chiffrées représentent la teneur en pour cent en poids :
silicium 23,0 à 40,0 %, de préférence environ 25 % nickel 1,0 à 5,0 %, de préférence environ 4 %
fer 1,0 à 1,4 %, de préférence environ 1,2 %
magnésium 0,8 à 2,0 %, de préférence environ 1,2 %
cuivre au maximum 4,5 %, de préférence environ 3,9 %
zircon au maximum 0,6 %
manganèse et zinc au maximum 0,01 % chacun
reste : aluminium.

7. Procédé selon la revendication 4, **caractérisé en ce que** l'on met en oeuvre comme matériau de projection de départ une poudre compound agglomérée qui se compose de fines particules de silicium et de fines particules métalliques, qui sont liées entre elles par des liants inorganiques et organiques, où la part de particules de silicium atteint 5 à 50 % et la part de particules d'alliage 50 à 95 %, les particules de silicium ont une granuiométrie moyenne de 0,1 à 10,0 µm, de préférence d'environ 5 µm, les particules métalliques ont une granulométrie moyenne de 0,1 à 50,0 µm, de préférence d'environ 5 µm et **en ce que** l'on utilise, pour les particules métalliques, comme matériau de projection de départ un alliage C de la composition suivante, où les indications chiffrées représentent la teneur en pour cent en poids :
silicium 0 à 11,8 %, de préférence environ 9 %
magnésium 0,8 à 2,0 %, de préférence environ 1,2 %
cuivre au maximum 4,5 %, de préférence environ 3,9 %
zircon au maximum 0,6 %
fer au maximum 0,25 %
manganèse, nickel et zinc au maximum 0,01 % chacun reste : aluminium.

8. Procédé selon la revendication 4, **caractérisé en ce que** l'on met en oeuvre comme matériau de projection de départ une poudre compound agglomérée qui se compose de fines particules de silicium et de fines particules métalliques, qui sont liées entre elles par des liants inorganiques et organiques, où la part de particules de silicium atteint 5 à 50 % et la part de particules d'alliage 50 à 95 %, les particules de silicium ont une granulométrie moyenne de 0,1 à 10,0 µm, de préférence d'environ 5 µm, les particules métalliques ont une granulométrie moyenne de 0,1 à 50,0 µm, de préférence d'environ 5 µm et **en ce que** l'on utilise, pour les particules métalliques, comme matériau de projection de départ un alliage D de la composition suivante, où les indications chiffrées représentent la teneur en pour cent en poids :
silicium 0 à 11,8 %, de préférence environ 9 %
nickel 1,0 à 5,0 %, de préférence environ 4 %
fer 1,0 à 1,4 %, de préférence environ 1,2 %
magnésium 0,8 à 2,0 %, de préférence environ 1,2 %
cuivre au maximum 4,5 %, de préférence environ 3,9 %
zircon au maximum 0,6 %
manganèse et zinc au maximum 0,01 % chacun
reste : aluminium.

9. Procédé selon la revendication 4, **caractérisé en ce que** l'on met en oeuvre comme matériau de projection de départ une poudre compound agglomérée qui se compose de fines particules de silicium et de fines particules métalliques, qui sont liées entre elles par des liants inorganiques et organiques, où la part de particules de silicium atteint 5 à 50 % et la part de particules d'alliage 50 à 95 %, les particules de silicium ont une granulométrie moyenne de 0,1 à 10,0 µm, de préférence d'environ 5 µm, les particules métalliques ont une granulométrie moyenne de 0,1 à 50,0 µm, de préférence d'environ 5 µm et **en ce que** l'on utilise, pour les particules métalliques, comme matériau de projection de départ un alliage E de la composition suivante, où les indications chiffrées représentent la teneur en pour cent en poids :
silicium 11,8 à 40 %, de préférence environ 17 %
magnésium 0,8 à 2,0 %, de préférence environ 1,2 %
cuivre au maximum 4,5 %, de préférence environ 3,9 %
zircon au maximum 0,6 %
fer au maximum 0,25 %
manganèse, nickel et zinc au maximum 0,01 % chacun reste : aluminium.

10. Procédé selon la revendication 4, **caractérisé en ce que** l'on met en oeuvre comme matériau de projection de départ une poudre compound agglomérée qui se compose de fines particules de silicium et de fines particules métalliques, qui sont liées entre elles par des liants inorganiques et organiques, où la part de particules de silicium atteint 5 à 50 % et la part de particules d'alliage 50 à 95 %, les particules de silicium ont une granulométrie moyenne de 0,1 à 10,0 µm, de préférence d'environ 5 µm, les particules métalliques ont une granulométrie moyenne de 0,1 à 50,0 µm, de préférence d'environ 5 µm et **en ce que** l'on utilise, pour les particules métalliques, comme matériau de projection de départ un alliage F de la composition suivante, où les indications chiffrées représentent la teneur en pour cent en poids :
silicium 11,8 à 40 %, de préférence environ 17 %
nickel 1,0 à 5,0 %, de préférence environ 4 %
fer 1,0 à 1,4 %, de préférence environ 1,2 %
magnésium 0,8 à 2,0 %, de préférence environ 1,2 %
cuivre au maximum 4,5 %, de préférence environ 3,9 %
zircon au maximum 0,6 %
manganèse et zinc au maximum 0,01 % chacun
reste : aluminium.

11. Procédé selon au moins l'une quelconque des revendications 4 à 10, **caractérisé en ce qu'**un brûleur interne, rotatif autour d'un axe médian d'un trou de cylindre, posé sur un bloc rotatif, est introduit dans le trou du cylindre et déplacé axialement et **en ce que** le revêtement est projeté sur la paroi du cylindre.

12. Procédé selon au moins l'une quelconque des revendications 4 à 10, **caractérisé en ce qu'**un brûleur interne est introduit dans le trou du cylindre de la boîte de moteur rotative et est déplacé axialement le long de l'axe médian du trou du cylindre et **en ce que** le revêtement est projeté sur la paroi du cylindre.
